# EUROPÄISCHE PATENTSCHRIFT

(11) **EP 0 669 605 B1**
(45) Veröffentlichungstag und Bekanntmachung des Hinweises auf die Patenterteilung: **23.07.1997**
(21) Anmeldenummer: 95102532.9
(22) Anmeldetag: 22.02.1995
(51) Int. Cl.: G09F 7/04, H01F 1/117

(54) **Gummi- oder kunstharzgebundene, flexible Dauermagnetfolie und Verfahren zu ihrer Herstellung**
Flexible rubber/synthetic resin-bonded permanent magnetic foil and method of manufacturing it
Feuille magnétique permanente flexible à composition de matière gomme ou résine synthétique et procédé de fabrication d'une telle feuille

(30) Priorität: 24.02.1994 DE 9403071 U
(43) Veröffentlichungstag der Anmeldung: 30.08.1995
(73) Patentinhaber: HAAS & CO. MAGNETTECHNIK GMBH, D-65205 Wiesbaden (DE)
(72) Erfinder: Haas, Detlef, D-65205 Wiesbaden (DE)
(74) Vertreter: Zipse & Habersack

(56) Entgegenhaltungen:
- BE-A- 753 673
- DE-A- 1 943 914
- DE-B- 1 204 543
- US-A- 5 059 468
- PATENT ABSTRACTS OF JAPAN vol. 17, no. 535 (E-1439) 27. September 1993 & JP-A-05 146 105 (TOSHIBA CORP.) 11. Juni 1993

## Beschreibung

Die Erfindung betrifft eine gummi- oder kunstharzgebundene, flexible Dauermagnetfolie, die ein- oder beidseitig mit einer Schicht versehen ist. Die Erfindung betrifft ferner ein Verfahren zur Herstellung einer derartigen Folie.

Derartige Dauermagnetfolien sind bekannt. Sie bestehen im allgemeinen aus einem gummi- oder kunstharzgebundenen, pulverisierten Dauermagnetmaterial auf Oxidbasis, wobei Folien von unterschiedlicher Dicke entsprechend der Größe der Weiterverarbeitung in Band- oder Plattenform vorliegen und mit einem besonderen Magnetisierungsverfahren magnetisiert sind. Hierbei wurden im allgemeinen Kunststoffschichten oder Farbschichten, beispielsweise für einen entsprechenden Aufdruck, verwendet.

Die bisher bekannten Dauermagnetfolien weisen jedoch den Nachteil auf, daß sie insbesondere größeren Temperaturunterschieden nicht standhalten. So hat es sich gezeigt, daß beispielsweise als Schilder verwendete Dauermagnetfolien, wenn sie an Kraftfahrzeugen oder im Freien an ferromagnetischen Tafeln angebracht sind, bei Sonneneinstrahlung und bei größerer Erwärmung dadurch beschädigt werden, daß die Kunststoffschicht, insbesondere die Lackschicht, sich auflöst. Vor allem bei Kraftfahrzeugen wurde beobachtet, daß die Schichten der Dauermagnetfolie am Lack der Kraftfahrzeugkarosserie deutliche und nicht mehr beseitigbare Spuren hinterließen.

In der DE-U-69 28 773 wurde bereits vorgeschlagen, bei einer magnetisch haftenden Platte auf der Haftfläche eine dünne Schicht aus einem wasserabstoßenden oder wasserdichten, temperaturfesten Werkstoff aufzubringen. Dieser Werkstoff besteht dabei aus einem silikonhaltigen Werkstoff, beispielsweise einem Silikonlack, einem Silikonwachs od. dgl.

In der DE-U-69 34 001 wurde vorgeschlagen, bei einem Flächenmagneten in Form dünner Platten oder Bänder auf einer dünnen Folie aus einem weichmagnetischen Material durch Aufrakeln, Siebdrucken oder Aufsprühen eine dünne Schicht aus einem in einem kunststoffdispergierten Dauermagnetwerkstoff aufzubringen.

Auf der Seite des weichmagnetischen Materials können dann Papier, Kunststoffe, Textilstoffe od. dgl. aufgebracht werden. Ferner kann an der Rückseite ein Kleber vorgesehen sein, der mit einem Silikonpapier abgedeckt ist.

Es hat sich jedoch gezeigt, daß die Verwendung von Silikonmaterial vielfach nicht ausreicht, um die Resistenz der Dauermagnetfolie gegen Witterungseinflüsse und größere Temperaturunterschiede zu erhöhen.

Der vorliegenden Erfindung liegt nun die Aufgabe zugrunde, eine gummi- oder kunstharzgebundene, flexible Dauermagnetfolie zu schaffen, die die oben genannten Nachteile nicht aufweist und die bei natürlich vorkommenden Temperaturbereichen eine ausgezeichnete Stabilität und Standfestigkeit behält.

Zur Lösung der gestellten Aufgabe wird eine gummi- oder kunstharzgebundene, flexible Dauermagnetfolie in Band- oder Plattenform mit ein- oder beidseitiger Beschichtung vorgeschlagen, die dadurch gekennzeichnet ist, daß die Schicht aus einem Fluoroethylene-Vinylether Copolymer (als "Teflon" eingetragenes Warenzeichen) besteht.

Es hat sich gezeigt, daß eine derartige Schicht größeren Hitzeeinflüssen standhält und daß Beschädigungen am Lack der Auflage der Dauermagnetfolie nicht mehr auftreten.

Außerdem weist die Dauermagnetfolie gemäß der Erfindung den wesentlichen Vorteil auf, daß sie äußerst robust ist und eine ausgezeichnete Festigkeit aufweist. Ferner kann auch die Oberfläche mit geeigneten Farben bedruckt werden.

Das unter dem Warenzeichen "Teflon" bekanntgewordene Material besteht im allgemeinen aus einem Fluoroethylene-Vinylether Copolymer in dünner Beschichtung. Dieses Copolymer ist aus duroplastischen Fluorin-Kunststoffen hergestellt, die aus Fluorethylene und Vinylether gebildet werden. Dieses Copolymer kann durch ein Lösungsmittel gelöst werden, und es entsteht unter Raum- oder niederigeren Temperaturen beim Mischen mit dem Härtungsmittel eine "crosslinking-Reaktion", woraus sich später eine stabile Beschichtung entwickelt.

Da das Copolymer durch Lösungsmittel gelöst werden kann, kann es in einer spezifizierten Stärke auf die Oberfläche aufgestrichen werden. Außerdem ist es möglich, das Copolymer auf unebene Flächen aufzustreichen. Es hat sich gezeigt, daß ein Festlegen oder Blockieren der Magnetfolie oder Flecken auf der Oberfläche während langer Lagerung und Halterung nicht auftreten.

Das Copoylmer kann durch Aufstreichen, Aufwalzen, Aufsprühen, Aufrakeln od. dgl. auf die Oberfläche der Dauermagnetfolie aufgebracht werden, wobei das Copolymer aus einem Fluoroethylene-Vinylether besteht, das mit einem Härtungsmittel und mit einem Lösungsmittel gemischt ist. Nachdem es auf die Oberfläche einer kunststoffgebundenen Magnetfolie aufgebracht ist, erhärtet es. Dabei hat es sich gezeigt, daß weder eine Beeinflussung der Oberfläche der Magnetfolie noch der Oberfläche der Auflage stattfindet.

Anhand der Zeichnung soll am Beispiel einer bevorzugten Ausführungsform die Dauermagnetfolie gemäß der Erfindung näher erläutert werden.

In der Zeichnung zeigen
- **Fig. 1**: eine Draufsicht und
- **Fig. 2**: einen Längsschnitt durch eine rechteckförmige Dauermagnetfolie.

Wie sich aus der Zeichnung ergibt, ist auf einer flexiblen, kunstharzgebundenen Dauermagnetfolie 1 eine Schicht 2 aus Teflon aufgebracht. Die Schicht kann ein- oder beidseitig auf der Folie aufgebracht sein.

Das Aufbringen des Copolymers kann durch Aufstreichen, Aufwalzen, Aufsprühen, Aufrakeln od. dgl. auf die Oberfläche der kunststoffgebundenen Magnetfolie erfolgen, wobei das Copolymer aus Fluoroethylene-Vinylether besteht, das mit Härtungsmitteln und Lösungsmitteln gemischt ist. Nach dem Aufstreichen des Copolymers wird der Härtungsvorgang durch Verflüchtigung des Lösungsmittels und der Wirkung des Härtungsmittels in Gang gesetzt, so daß es in der aufgebrachten Schicht fest auf der Magnetfolie haftet.

Selbstverständlich kann die Schicht auch noch mit einer abziehbaren Kunststoffschutzschicht versehen werden, die vor Anwendung der Folie abgezogen wird. Die Folie weist den wesentlichen Vorteil auf, daß sie einerseits durch die Teflonschicht weitgehend geschützt ist und andererseits die Teflonschicht selbst verhindert, daß Beeinträchtigungen von der Folie auf die Unterlagen erfolgen.

## Patentansprüche

1. Gummi- oder kunstharzgebundene, flexible Dauermagnetfolie in Band- oder Plattenform mit ein- oder beidseitiger Beschichtung, ***dadurch gekennzeichnet,*** daß die Beschichtung aus einem Fluoroethylene-Vinylether Copolymer besteht.

2. Verfahren zur Herstellung einer gummi- oder kunstharzgebundenen, flexiblen Dauermagnetfolie in Band- oder Plattenform mit ein- oder beidseitiger Beschichtung, ***dadurch gekennzeichnet,*** daß ein Fluoroethylene-Vinylether Copolymer mit einem Härtungsmittel und einem Lösungsmittel gemischt wird, welches auf die Oberfläche der gummi- oder kunstharzgebundenen Magnetfolie durch Aufstreichenen mittels Walzen, Pinsel od. dgl. aufgebracht und anschließend einem Erhärtungsvorgang unterworfen wird.

## Claims

1. Rubber- or synthetic resin-bonded, flexible permanent magnetic foil in band or sheet form with one- or both-sided coating, characterised in that the coating consists of a fluoroethylene-vinyl ether copolymer.

2. Method of manufacturing a rubber- or synthetic resin-bonded, flexible permanent magnetic foil in band or sheet form with one- or both-sided coating, characterised in that a fluoroethylene-vinyl ether copolymer is mixed with a hardening agent and a solvent, which is applied to the surface of the rubber- or synthetic resin-bonded magnet foil by spreading by means of rollers, brushes or the like and subsequently is subjected to a hardening process.

## Revendications

1. Feuille magnétique permanente flexible, à composition ou liaison de gomme ou de résine synthétique, en forme de bande ou de plaque, comportant un revêtement appliqué sur une face ou sur les deux faces et caractérisée en ce que le revêtement consiste en un copolymère de fluoroéthylène et d'éther vinylique.

2. Procédé de production d'une feuille magnétique permanente flexible, à composition ou liaison de gomme ou de résine synthétique, en forme de bande ou de plaque, comportant un revêtement appliqué sur une face ou sur les deux faces, procédé caractérisé en ce qu'on mélange un copolymère de fluoroéthylène et d'éther vinylique avec un durcisseur et avec un solvant, et l'on applique le mélange sur la surface de la feuille magnétique à liaison par de la gomme ou par de la résine synthétique, par étalement à l'aide de rouleaux, d'un pinceau ou de manière analogue et que l'on soumet ensuite à une opération de durcissement.
